# EUROPÄISCHE PATENTSCHRIFT

(11) **EP 0 226 539 B1**
(45) Veröffentlichungstag und Bekanntmachung des Hinweises auf die Patenterteilung: **24.10.1990**
(21) Anmeldenummer: 86810561.0
(22) Anmeldetag: 04.12.1986
(51) Int. Cl.: G03C 7/29

(54) **Photographisches Vierfarbenmaterial für das Silberfarbbleichverfahren**
Photographic quadricolour material for the silver dye-bleaching process
Matériau photographique quadrichrome pour le procédé de blanchiment des couleurs à l'argent

(30) Priorität: 10.12.1985 CH 5261/85
(43) Veröffentlichungstag der Anmeldung: 24.06.1987
(73) Patentinhaber: ILFORD AG, 1701 Fribourg (CH)
(72) Erfinder: Kuhn, Jakob, Dr., CH-1723 Marly (CH)
(74) Vertreter: Matthews, Richard Nordan

(56) Entgegenhaltungen:
- EP-A- 0 169 808
- GB-A- 2 172 118
- US-A- 2 074 259
- US-A- 2 125 015

## Beschreibung

Die vorliegende Erfindung betrifft ein neues photographisches Vierfarbenmaterial für das Silberfarbbleichverfahren und die Verwendung dieses Materials zur Prüfung von Farbauszugspositiven für den Vierfarbendruck.

In der Druckindustrie werden hochwertige Farbreproduktionen fast ausschliesslich mit Hilfe des Vierfarbendrucks hergestellt. Hierzu werden vier Farbauszüge übereinandergedruckt, wobei der Rotfilterauszug den blaugrünen, der Grünfilterauszug den purpurnen und der Blaufilterauszug den gelben Farbdruck ergibt. Mit dem Schwarzauszug werden schwarze und graue Bildstellen wiedergegeben. Fehler bzw. Mängel in den auf photographischem Wege hergestellten Farbauszügen können dabei erst anhand eines Probeandrucks der vier Druckformen erkannt werden.

Da die Herstellung der Druckformen aber aufwendig und teuer ist, hat es nicht an Versuchen gefehlt, um photographische Farbmaterialien zur Prüfung von Farbauszügen anstelle eines Probeandrucks zu verwenden. Die Prüfung von Halbtonpositiven, wie sie beim Tiefdruck benötigt werden, ist zwar bis zu einem gewissen Grade möglich. Da übliche Farbmaterialien aber nur drei Farbschichten, nämlich Gelb, Purpur und Blaugrün, enthalten, muss der Schwarzauszug anteilweise den drei Farbschichten zugeordnet werden. Durch diese Aufteilung des Schwarzauszuges können aber leicht Verfälschungen der Farbsättigung und Tonwertreproduktion, insbesondere in den Lichterpartien, erzeugt werden.

US-A 2 074 259 beschreibt ein photographisches Silberfarbbleichmaterial, das eine vierte Farbschicht mit schwar50zzen oder nahezu schwarzen Farbstoffen enthält. Diese Farbstoffe sind aber nicht neutralschwarz, sondern blau- bis braunschwarz und genügen auch nicht den üblicherweise gestellten Anforderungen an Diffusionsfestigkeit und Bleichbarkeit. Sie sind daher nicht zur Wiedergabe von neutralgrauen Bildstellen geeignet, wie dies für ein farbiges Ersatzandruckbild erforderlich ist.

Zur Prüfung von Farbauszügen für den Offsetdruck sind die bekannten photographischen Farbmaterialien nicht geeignet, da im Offsetdruck gerasterte Farbauszüge verwendet werden und Rasterpunkte nur mit grosser Qualitätseinbusse auf diese Materialien kopiert werden können.

Aufgabe der vorliegenden Erfindung ist es, ein neues Silberfarbbleichmaterial bereitzustellen, das zur Prüfung von gerasterten und ungerasterten Farbauszugspositiven, anstelle eines Probeandrucks, verwendet werden kann.

Die Aufgabe wird erfindungsgemäss dadurch gelöst, dass in der schwarzen Farbschicht bestimmte Polyazofarbstoffe eingearbeitet werden. Gegenstand der vorliegenden Erfindung ist daher ein photographisches Vierfarbenmaterial für das Silberfarbbleichverfahren, das eine blauempfindliche Silberhalogenidemulsionsschicht mit einem Gelbfarbstoff, eine grünempfindliche Silberhalogenidemulsionsschicht mit einem Purpurfarbstoff, eine rotempfindliche Silberhalogenidemulsionsschicht mit einem Blaugrünfarbstoff und eine infrarotempfindliche Silberhalogenidemulsionsschicht mit einem Schwarzfarbstoff enthält, dadurch gekennzeichnet, dass der schwarze Bildfarbstoff der Formel oder entspricht.

Die erfindungsgemäss verwendeten schwarzen Bildfarbstoffe sind Gegenstand der nicht vorveröffentlichten, älteren EP-A 169 808. Vorzugsweise entsprechen die Bildfarbstoffe der Formel (100) der Formel (101).

Das erfindungsgemässe Silberfarbleichmaterial enthält somit photographische Elemente mit einem Gelb-, Purpur-, Blaugrün- und Schwarzfarbstoff.

Die mit dem erfindungsgemässen photographischen Material hergestellten Bilder zeichnen sich durch gute Uebereinstimmung mit dem spüteren Druck, hohe Schärfe und einfache Verarbeitung aus.

Weitere Gegenstände der vorliegenden Erfindung sind die Verwendung des erfindungsgemässen photographischen Materials zur Prüfung von Farbauszugspositiven für den Vierfarbendruck sowie ein Verfahren zur Herstellung von Kontrollbildern für Farbauszugspositive im Tiefund im Flach- bzw. Offsetdruck.

Das erfindungsgemässe Vierfarbenmaterial kann auch als Dreifarbenkopiermaterial verwendet werden, durch einfache homogene Belichtung des Schwarzfarbstoffelements mit infrarotem Licht.

Unter photographischen Elementen sollen im folgenden eine oder mehrere photographische Schichten verstanden werden, die zusammen für die Erzeugung eines bestimmten einfarbigen, positiven Teilbildes, z.B. eines Purpurbildes, in einem Mehrfarbenmaterial verantwortlich sind. Demgemäss kann ein photographisches Element z.B. aus mindestens einer, einen Bildfarbstoff (d.h. Gelb-, Purpur-, Blaugrün-oder Schwarzfarbstoff) enthaltenden Silberhalogenidemulsionsschicht bestehen oder aus einer Kombination von mindestens einer Silberhalogenidemulsionsschicht und mindestens einer einen Bildfarbstoff enthaltenden, silberhalogenidfreien Schicht, wobei in de Silberhalogenidemulsionsschicht einer solchen Kombination auch Bildfarbstoff eingearbeitet sein kann. Solche photographische Elemente sind an sich bekannt und beispielsweise in CH 383.335, CH 456.434, US 2.391.198, US 2.183.394, GB 483.464 und US 4,391,884 beschrieben.

Vorzugsweise liegen im erfindungsgemässen Material photographische Elemente vor, die (a) aus einer einzigen Silberhalogenid und Bildfarbstoff enthaltenden Schicht, (b) aus einer - vom Träger aus gesehen - über einer Silberhalogenid und gegebenenfalls Bildfarbstoff enthaltenden Schicht angeordneten silberhalogenidfreien, farbstoffhaltigen Schicht oder (c) aus zwei silberhalogenidfreien, farbstoffhaltigen Schichten mit einer dazwischen liegenden Silberhalogenid und Bildfarbstoff enthaltenden Schicht bestehen.

Den photographischen Elementen (b) und (c) kommt besondere Bedeutung zu, da mit der Schichtanordnung in diesen Elementen eine vergleichsweise hohe Schärfe des abgebildeten Gegenstandes erreicht werden kann und auch gerasterte Vorlagen ohne Qualitätsverlust wiedergegeben werden können.

Im erfindungsgemässen photographischen Material befindet sich das photographische Element, das den schwarzen Bildfarbstoff enthält, vorzugsweise direkt über dem Träger oder über einer auf dem Träger angebrachten Lichthofschutzschicht. Ueber diesem Element können dann in der üblichen Reihenfolge die Elmente mit einem Blaugrün-, Purpur-und Gelbfarbstoff angeordnet werden.

Vorzugsweise entspricht die Schichtenfolge in diesen Elementen derjenigen im Element mit dem schwarzen Bildfarbstoff. Es sind aber auch unterschiedliche Schichtenfolgen möglich.

Das erfindungsgemässe Material kann neben den einzelnen photographischen Elementen die an sich bekannten, üblichen Deckschichten und Zwischenschichten enthalten. Beispielsweise können im erfindungsgemässen Material die einzelnen Elemente durch Zwischenschichten getrennt sein, die im wesentlichen aus einem Bindemittel wie z.B. Gelatine bestehen. Die Zwischenschichten können Zusätze wie z.B. Bleichhemmer enthalten wie sie in EP 117.227 beschrieben sind. Zwischen dem einen gelben Bildfarbstoff und dem einen Purpurbildfarbstoff enthaltenden Element ist vorzugsweise eine Gelbfilterschicht angeordnet, die neben einem gelben Bildfarbstoff z.B. kolloidales Silber aufweist.

In einzelnen Fällen kann es vorteilhaft sein, direkt auf dem Schichtträger eine Lichthofschutzschicht anzubringen, die infrarotes Licht absorbiert.

Als Gelb-, Purpur- und Blaugrünbildfarbstoffe lassen sich beispielsweise die bekannten bleichbaren Azofarbstoffe verwenden, insbesondere die wasserlöslichen, diffusionsfesten Azofarbstoffe gemäss CH 572.230. Es können aber auch öllösliche Azofarbstoffe in Frage kommen, wie sie z.B. in EP 39.312, 40.171, 40.172 und 59.166 beschrieben sind.

Für das erfindungsgemässe Material sind die üblichen Silberhalogenidemulsionen geeignet, wie sie beispielsweise in Research Disclosure Nr. 17643, Dezember 1978, Research Disclosure Nr. 22534, Januar 1983, in GB 1.507.989, 1.520.976, 1.596.602 und 1.570581 sowie in DE 3.241.634, 3.241.638. 3.241.641, 3.241.643, 3.241.645 und 3.241.647 beschrieben sind. Die chemische und spektrale Sensibilisierung dieser Emulsionen erfolgt ebenfalls nach an sich bekannten Methoden, wie z.B. gemäss Research Disclosure Nr. 17643, Abschnitte IIIA und IV sowie gemäss Research Disclosure Nr. 22534, Seiten 24 bis 28.

Als Binde- oder Dispergiermittel für die zu verwendenden Silberhalogenide und Bildfarbstoffe kommen die üblichen Kolloide wie z.B. Gelatine oder Gelatinederivate, gegebenenfalls in Kombination mit anderen Kolloiden in Betracht. Geeignete Binde- oder Dispergiermittel sind beispielsweise in Research Disclosure Nr. 17643, Abschnitt IX beschrieben.

Aus Abschnitt X dieser Literaturstelle sind auch Verbindungen bekannt, die als Härter für die Silberhalogenidemulsionen eingesetzt werden konnen.

Den erfindungsgemäss verwendeten Silberhalogenidemulsionen können eine Vielzahl weiter Zusätze hinzugefügt werden, wie z.B. Antischleiermittel, Stabilisatoren und Mittel zur Verminderung der Druckempfindlichkeit. Solche und weitere Zusätze sind bekannt und z.B. in C.E.K. Mees, The Theory of The Photographic Process, 2. Ausgabe, Macmillan, 1985, Seiten 677 bis 680, und Research Disclosure 17643, Abschnitte V, VI, VIII, VIII, XI-XIV, XVI, XX und XXI, beschrieben.

Bei der Herstellung der erfindungsgemässen Materialien können die verschiedensten üblichen Schichtträger wie z.B. polymere Filme, Papiere, Metallfolien, Glasträger und Träger aus keramischen Materialien wie sie aus Research Disclosure Nr. 17643, Abschnitt VII, bekannt sind, verwendet werden.

Die Belichtung des erfindungsgemässen Materials kann auf übliche Weise erfolgen. Wird das Material speziell zur Kontrolle von Farbauszugspositiven als Ersatzandruck verwendet, so kann es in an sich bekannter Weise additiv durch einen Blau-, Grün-, Rot- und Schwarzauszug belichtet werden, wie dies im folgenden Beispiel 1 gezeigt ist.

Zur Verarbeitung des so belichteten erfindungsgemässen Materials dienen die bekannten Verfahren, welche die üblichen Prozessstufen wie Silberentwicklung, Farbbleichung, Silberbleichung und Fixierung sowie ein oder mehrere Wässerungen umfassen. Die Silberbleichung kann gegebenenfalls mit der Farbbleichung und/oder der Fixierung zu einer einzigen Verarbeitungsstufe zusammengefasst werden. Geeignete Verarbeitungsverfahren sind beispielsweise in DE 1.924.723, 2.258.076, 2.423.814, 2.448.433, 2.547.720 und 2.651.969 ausführlich beschrieben.

Die folgenden Beispiele erläutern die Erfindung, ohne diese darauf zu beschränken.

Beispiel 1: Auf einen weissopaken Schichtträger werden die folgenden Schichten in der angegebenen Reihenfolge aufgetragen:

1. Eine Schicht, die 0,9 g/m² Gelatine, 0,090 g/m² des Schwarzfarbstoffs der Formel und 0,35 g/m² Silber als IR-empfindliche, monodisperse Silberbromidemulsion enthält.
2. Eine Zwischenschicht aus 1,5 g/m2 Gelatine.
3. Eine Schicht, die 1,1 g/m² Gelatine und 0,1 g/m² des Blaugrünfarbstoffs der Formel und 0,300 g/m² Silber als rotempfindliche, monodisperse Silberbromidemulsion enthält.
4. Eine Zwischenschicht aus 1,5 g/m² Gelatine.
5. Eine Schicht, die 1,2 g/m² Gelatine und 0,122 g/m² des Purpurfarbstoffs der Formel und 0,25 g/m² Silber als grünempfindliche, monodisperse Silberbromidemulsion enthält.
6. Eine Gelbfilterschicht, die 1,6 g/m² Gelatine, 0,054 g/m² des Gelbfarbstoffs der Formel und 0,041 g/m² kolloidales Silber enthält.
7. Eine Schicht, die 0,8 g/m² Gelatine, 0,060 g/m² des Gelbfarbstoffs der Formel (108) und 0,20 g/m² Silber als blauempfindliche, monodisperse Silberbromidemulsion enthält.
8. Eine Schutzchicht aus 1,2 g/m2 Gelatine.

Das Material enthält ausserdem 0,29 g/m² des Härtungsmittels 2-Amino-4-hydroxy-6-(4-methyimor- pholinium-1,3,5-triazintetrafluoroborat.

Das so erhaltene Material wird folgendermassen additiv durch ungerasterte Halbton-Farbauszugspositive belichtet: Blauauszug durch einen Blaufilter, Grünauszug durch einen Grünfilter, Rotauszug durch einen Rotfilter und Schwarzauszug durch einen IR-Filter.

Nach Verarbeitung des Materials erhält man ein Kontrollbild der Farbauszugspositive mit Informationen über die Ton- und Farbwiedergabeeigenschaften des Farbsatzes. Dieses Kontrollbild entspricht weitgehend einem entsprechenden Tiefdruck-Probeandruck.

Die Verarbeitung wird wie folgt vorgenommen:
Entwicklung 1,5 Minuten
Wässerung 0,5 Minuten
Silber- und Farbbleichung 1,5 Minuten
Wässerung 0,5 Minuten
Fixierung 1,5 Minuten
Wässerung 3 Minuten
Trocknung
Die Temperatur der entsprechenden Bäder beträgt 30°C.

Das Entwicklerbad enthält pro Liter Lösung folgende Komponenten:
Natriumsulfit 38,0 g
Kaliumsulfit 19,9 g
Lithiumsulfit 0,6 g
1-Phenyl-3-pyrazolidinon 1,0 g
Hydrochinon 12,0 g
Kaliumcarbonat 29,1 g
Kaliumbromid 1,5 g
Benztriazol 0,5 g
Aethylendiamintetraessigsäure (Natriumsalz) 4.0 g

Das Silberbleichbad weist pro Liter Lösung folgende Zusammensetzung auf:
konzentrierte Schwefelsäure 56,3 g
m-Nitrobenzolsulfonsäure (Natriumsalz) 6.0 g
Kaliumiodid 8,0 g
Hydroxyäthylpyridiniumchlorid 2,4 g
2,3-Dimethylchinoxalin 2,5 g
4-Mercaptobuttersäure 1,8 g

Das Fixierbad enthält pro Liter Lösung:
Ammoniumthiosulfat 200 g
Ammoniummetabisulfit 24 g

Aehnliche Resultate erhält man, wenn anstelle von 0,090 g/m² des Farbstoffes der Formel (101), 0,075 g/m² des Farbstoffes der Formel (102) oder 0,109 g/m² des Farbstoffes der Formel (103) oder 0,084 g/m² des Farbstoffes der Formel (104) oder 0,102 g/m² des Farbstoffes der Formel (105) verwendet werden.

Beispiel 2: Auf einen weissopaken Schichtträger werden die folgenden Schichten in der angegebenen Reihenfolge aufgetragen:
1. Eine Schicht, die 0,6 g/m² Gelatine und 0,030 g/m² des Schwarzfarbstoffs der Formel (101) enthält.
2. Eine Schicht, die 0,6 g/m² Gelatine und 0,030 g/m² des Schwarzfarbstoffs der Formel (101) und 0,35 g/m² Silber als IR-empfindliche Silberbromidemulsion enthält.
3. Eine Schicht, die 0,6 g/m² Gelatine und 0,030 g/m² des Schwarzfarbstoffs der Formel (101) enthält.
4. Eine Schicht, die 0,6 g/m² Gelatine und 0,033 g/m² des Blaugrüfarbstoffs der Formel (106) enthält.
5. Eine Schicht, die 0,6 g/m² Gelatine und 0,033 g/m² des Blaugrünfarbstoffs der Formel (106) und 0.30 g/m² Silber als rotempfindliche Silberbromidemulsion enthält.
6. Eine Schicht, die 0,6 g/m² Gelatine und 0.33 g/m² des Blaugrunfarbstoffs ders Formel (106) enthält.
7. Eine Schicht, die 0,6 g/m² Gelatine und 0,041 g/m² des Purpurfarbstoffs der Formel (107) enthält.
8. Eine Schicht, die 0,6 g/m² Gelatine, 0,041 g/m² des Purpurfarbsstoffs der Formel (107) und 0,25 g/m² Silber als grünempfindliche Silberbromidemulsion enthält.
9. Eine Schicht, die 0,6 g/m² Gelatine und 0,041 g/m² des Purpurfarbstoffs der Formel (107) enthält.
10. Eine Gelbfilterschicht, die 1,2 g/m² Gelatine, 0,054 g/m² des Gelbfarbstoffs der Formel (108) und 0,041 g/m2 kolloidales Silber enthält.
11. Eine Schicht, die 0,6 g/m² Gelatine und 0,030 g/m² des Gelbfarbstoffs der Formel (108) enthält.
12. Eine Schicht, die 0,6 g/m² Gelatine, 0,030 g/m² des Gelbfarbstoffs der Formel (108) und 0,20 g/m² Silber als blauempfindliche Silberbromidemulsion enthält.
13. Eine Schutzschicht aus 1,2 g/m2 Gelatine.

Das Material enthält ausserdem 0,29 g/m² des Härtungsmittels 2-Amino-4-hydroxy-6-(4-methylmor- pholinium)-1,3,5-triazintetrafluoroborat.

Dem Material werden gerasterte Farbauszugspositive aufbelichtet, dann wird wie in Beispiel 1 verarbeitet.

Man erhält so ein scharfes Kontrollbild der gerasterten Farbauszugspositive mit Informationen über die Punkt- und Farbwiedergabeeigenschaften des Farbsatzes. Dieses Kontrollbild entspricht weitgehend einem entsprechenden Offset-Probedruck.

Das gleiche Resultat wird erhalten, wenn anstelle des Farbstoffes der Formel (101) die gleiche Menge des Farbstoffes der Formel (100) verwendet wird.

Aehnliche Resultate erhält man, wenn in den Schichten 1 bis 3 anstelle von 0,030 g/m2 des Farbstoffes der Formel (101) 0,025 g/m² des Farbstoffes der Formel (102) oder 0,036 g/m² des Farbstoffes der Formel (103) oder 0,028 g/m² des Farbstoffes der Formel (104) oder 0,034 g/m² des Farbstoffes der Formel (105) verwendet werden.

## Patentansprüche

1. Photographisches Vierfarbenmaterial für das Silberfarbbleichverfahren, das eine blauempfindliche Silberhalogenidemulsionsschicht mit einem Gelbfarbstoff, eine grünempfindliche Silberhalogenidemulsionsschicht mit einem Purpurfarbstoff, eine rotempfindliche Silberhalogenidemulsionsschicht mit einem Blaugrünfarbstoff und eine infrarotempfindliche Silberhalogenidemulsionsschicht mit einem Schwarzfarbstoff enthält, dadurch gekennzeichnet, dass der schwarze Bildfarbstoff der Formel oder entspricht.

2. Photographisches Material nach Anspruch 1, dadurch gekennzeichnet, dass der schwarze Bildfarbstoff in einem photographischen Element enthalten ist, das sich direkt über dem Träger oder über einer auf dem Träger angeordneten Lichthofschutzschicht befindet.

3. Photographisches Material nach Anspruch 2, dadurch gekennzeichnet, dass das photographische Element mindestens eine Silberhalogenidemulsionsschicht mit dem schwarzen Bildfarbstoff enthält.

4. Photographisches Material nach Anspruch 2, dadurch gekennzeichnet, dass das photographische Element mindestens eine Silberhalogenidemulsionsschicht und mindestens eine den schwarzen Bildfarbstoff aufweisende silberhalogenidfreie Schicht enthält, wobei auch die Silberhalogenidemulsionsschicht diesen Bildfarbstoff enthalten kann.

5. Photographisches Material nach den Ansprüchen 3 und 4, dadurch gekennzeichnet, dass das photographische Element (a) aus einer einzigen Silberhalogenid und schwarzen Bildfarbstoff enthaltenden Schicht, (b) aus einer - vom Träger aus gesehen - über einer Silberhalogenid und gegebenenfalls Bildfarbstoff enthaltenden Schicht angeordneten silberhalogenidfreien, farbstoffhaltigen Schicht oder (c) aus zwei silberhalogenidfreien, farbstoffhaitigen Schichten mit einer dazwischenliegenden Silberhalogenid und Bildfarbstoff enthaltenden Schicht besteht.

6. Photographisches Material nach Anspruch 2, dadurch gekennzeichnet, dass es über dem photographischen Element mit dem schwarzen Bildfarbstoff in dieser Reihenfolge photographische Elemente mit einem Blaugrün-, Purpur- und Gelbfarbstoff enthält.

7. Photographisches Material nach Anspruch 6, dadurch gekennzeichnet, dass die photographischen Elemente durch Zwischenschichten voneinander getrennt sind.

8. Photographisches Material nach Anspruch 1, dadurch gekennzeichnet, dass der schwarze Bildfarbstoff der Formel entspricht.

9. Verwendung des photographischen Materials nach Anspruch 1 zur Prüfung von gerasterten oder ungerasterten Farbauszugspositiven.

10. Verfahren zur Herstellung von Ersatzandruckbildern von Farbauszugspositiven, dadurch gekennzeichnet, dass das photographische Material nach Anspruch 1 additiv durch das Blau-, Grün-, Rot-und Schwarzauszugspositiv belichtet, dann entwickelt, gebleicht und fixiert wird.

## Claims

1. Photographic four-colour material for the silver dye bleach process, which contains a blue-sensitive silver halide emulsion layer containing a yellow dye, a green-sensitive silver halide emulsion layer containing a magenta dye, a red-sensitive silver halide emulsion layer containing a cyan dye and an infrared-sensitive silver halide emulsion layer containing a black dye, characterized in that the black image dye is of the formula or

2. Photographic material according to Claim 1, characterized in that the black image dye is in a photographic element which is situated directly above the support or above an antihalation backing present on the support.

3. Photographic material according to Claim 2, characterized in that the photographic element comprises at least one silver halide emulsion layer containing the black image dye.

4. Photographic material according to Claim 2, characterized in that the photographic element comprises at least one silver halide emulsion layer and at least one silver halide-free layer containing the black image dye, which silver halide emulsion layer can also contain this image dye.

5. Photographic material according to Claims 3 and 4, characterized in that the photographic element consists of a) a single layer containing silver halide and black image dye, b) viewed from the support, a silver halide-free, dye-containing layer superimposed on a layer containing silver halide and, optionally, image dye, or c) two silver halide-free, dye-containing layers with an interlayer containing silver halide and image dye.

6. Photographic material according to Claim 2, characterized in that it contains, above the photographic element containing the black image dye, in this order, photographic elements containing a cyan, a magenta and a yellow dye.

7. Photographic material according to Claim 6, characterized in that the photographic elements are separated from one another by interlayers.

8. Photographic material according to Claim 1, characterized in that the black image dye is of the formula

9. Use of the photographic material according to Claim 1 for testing dotted or continuous-tone colour separation positives.

10. Process for the preparation of replacement proof print images of colour separation positives, characterized in that the photographic material according to Claim 1 is additively exposed through the blue, green, red and black separation positive, then developed, bleached and fixed.

## Revendications

1. Matériel photographique quadrichrome pour le procédé de blanchiment couleurs-argent, qui comprend une couche d'émulsion d'halogénure d'argent sensible au bleu avec un colorant jaune, une couche d'émulsion d'halogénure d'argent sensible au vert avec un colorant pourpre, une couche d'émulsion d'halogénure d'argent sensible au rouge avec un colorant bleu-vert et une couche d'émulsion d'halogénure d'argent sensible aux infrarouges avec un colorant noir, caractérisé en ce que le colorant d'image noir correspond à la formule: ou

2. Matériel photographique suivant la revendication 1, caractérisé en ce que le colorant d'image noir est contenu dans un élément photographique qui se trouve directement au-dessus du support ou au-dessus d'une couche antihalo disposée sur le support.

3. Matériel photographique suivant la revendication 2, caractérisé en ce que l'élément photographique comprend au moins une couche d'émulsion d'halogénure d'argent avec le colorant d'image noir.

4. Matériel photographique suivant la revendication 2, caractérisé en ce que l'élément photographique comprend au moins une couche d'émulsion d'halogénure d'argent et au moins une couche exempte d'halogénure d'argent et contenant le colorant d'image noir, la couche d'émulsion d'halogénure d'argent pouvant également contenir ce colorant d'image.

5. Matériel photographique suivant les revendications 3 et 4, caractérisé en ce que l'élément photographique est constitué (a) d'une couche unique contenant de l'halogénure d'argent et du colorant d'image noir, (b) d'une couche exempte d'halogénure d'argent contenant du colorant et disposée, vue du support, au-dessus d'une couche contenant de l'halogénure d'argent et, le cas échéant, du colorant d'image ou (c) de deux couches exemptes d'halogénure d'argent et contenant du colorant séparées par une couche intermédiaire contenant de l'halogénure d'argent et du colorant d'image.

6. Matériel photographique suivant la revendication 2, caractérisé en ce qu'il contient, pardessus l'élément photographique avec le colorant d'image noir, dans cet ordre, des éléments photographiques avec un colorant bleu-vert, pourpre et jaune.

7. Matériel photographique suivant la revendication 6, caractérisé en ce que les éléments photographiques sont séparés les uns des autres par des couches intermédiaires.

8. Matériel photographique suivant la revendication 1, caractérisé en ce que le colorant d'image noir correspond à la formule suivante:

9. utilisation du matériel photographique suivant la revendication 1 pour la vérification de positifs de sélection couleurs tramés ou non tramés.

10. Procédé pour la confection d'images imprimées de substitution de positifs de sélection couleurs, caractérisé en ce que le matériel photographique suivant la revendication 1 est exposé additivement à travers les positifs de sélection bleu, vert, rouge et noir, puis développé, blanchi et fixé.
